# EUROPÄISCHE PATENTSCHRIFT

(11) **EP 0 084 772 B1**
(45) Veröffentlichungstag und Bekanntmachung des Hinweises auf die Patenterteilung: **10.12.1986**
(21) Anmeldenummer: 83100041.9
(22) Anmeldetag: 05.01.1983
(51) Int. Cl.: D06M 15/643, D06M 15/263, D06M 15/244, C08F 283/12

(54) **Pfropfmodifizierte Siloxandispersionen zur Ausrüstung von textilen Materialien**
Grafted siloxane dispersions for the finishing of textile materials
Dispersions de siloxannes modifiés par greffage pour le finissage de matériaux textiles

(30) Priorität: 16.01.1982 DE 3201205
(43) Veröffentlichungstag der Anmeldung: 03.08.1983
(73) Patentinhaber: BAYER AG, 51368 Leverkusen (DE)
(72) Erfinder: Alberts, Heinrich, Dr., D-5068 Odenthal (DE); Steinberger, Helmut, Dr., D-5090 Leverkusen (DE); Kortmann, Wilfried, Dipl.-Ing., D-5800 Hagen 5 (DE)

## Beschreibung

Die vorliegende Erfindung betrifft Textilausrüstungsmittel, die Siloxanpfropfcopolymerisate enthalten.

Silicone werden in der Textilindustrie als Hydrophobiermittel verwendet. Gegenüber anderen stark hydrophoben Substanzen, z. B. Paraffin und Wachsen, besitzen Silicone den Vorteil, dass sie keinen Fettcharakter haben, was sich günstig auf den «Griff" des behandelten Gewebes auswirkt; dass sie auf der Faser derart fixierbar sind, dass sie in vergleichsweise hohem Masse einer Wäsche oder Lösungsmittelbehandlung des Textils standhalten; dass sie weitgehend chemikalien-und witterungsbeständig sind und schliesslich auf das Textil eine recht beachtliche weichmachende und glättende Wirkung ausüben. Der weichmachende Effekt der Silicone wirkt sich auf einigen Textilien (Baumwolle, Polyester, Polyamid) jedoch so stark aus, dass sich das behandelte Textil schliesslich weich und lappig angreift, was für manche Anwendungen unerwünscht sein kann.

Vielmehr werden Rückstellvermögen und eine gewisse Elastizität des behandelten Gewebes gefordert.

Nach dem Stand der Technik kann man zur Erhöhung der Steifigkeit von Geweben Acrylate bzw. Polyacrylate und -Methacrylate einsetzen. Diese Produkte verleihen den Textilien aber nicht die erwünschte Elastizität und das Rückstellvermögen, auch dann nicht, wenn man sie in Kombination mit Siliconen anwendet.

Es war daher Aufgabe der vorliegenden Erfindung, Ausrüstungsmittel zu entwickeln, die textilen flächigen oder faserigen Gebilden sowohl Sprungelastizität als auch ein gewisses Rückstellvermögen bei gleichzeitiger weicher und volumiger Griffgebung verleihen.

Die erfindungsgemässe Aufgabe wird dadurch gelöst, dass man zur Ausrüstung von textilem Material spezielle Pfropfcopolymere einsetzt.

Gegenstand der vorliegenden Erfindung sind somit Textilausrüstungsmittel, enthaltend ein Pfropfcopolymerisat bestehend aus
A. einem vinylgruppenhaltigen Diorganopolysiloxan
B. einem Organo-Hydrogen-Polysiloxan und
C. polymerisierten Einheiten aus ein- oder mehrfach olefinisch ungesättigten Verbindungen vom Vinyl-Typ,

wobei ein Teil der Organopolysiloxankomponenten (A) über polymerisierte Einheiten der eingesetzten Vinylmonomeren verknüpft ist und ein Teil der Si-H-Gruppen des Si-H-Organopolysiloxans (B) durch Monoaddition der eingesetzten Vinylverbindungen modifiziert ist.

Die Pfropfmodifizierung von Organopolysiloxanen mit Vinylmonomeren wird beispielsweise in den Patentschriften GB-A-766528, GB-A-806 582, GB-A-869 482 und DE-B-1 694 973 beschrieben. Ferner ist aus US-A-4166 078 bekannt, Si-H-Siloxane durch Pfropfung mit Vinylmonomeren zu modifizieren. Weiterhin wird in US-A-4172101 die Pfropfmodifizierung von vinylsubstituierten Polysiloxanen beschrieben.

Ferner wird in W. Noll «Chemie und Technologie der Silicone»; Verlag Chemie, Weinheim, Bergstr. 2. Auflage (1968), S. 341 beschrieben, dass durch Kombination von Si-H-Siloxanen mit Si-Vinylsiloxanen in Gegenwart von Radikalbildnern vernetzte Produkte erhalten werden. Überraschenderweise wurde gefunden, dass bei der radikalischen Polymerisation von Vinylmonomeren in Gegenwart von Mischungen aus Si-H-Siloxanen und Si-Vinylsiloxanen unvernetzte, zum Teil niedrigviskose Pfropfpolymerisate erhalten werden.

Unter den erfindungsgemässen Textilausrüstungsmitteln sind solche besonders geeignet, die aus folgenden Komponenten aufgebaut sind:
A) vinylgruppenhaltige Polysiloxane der Formel worin
   R' ausgewählt ist aus Alkylresten mit 1 bis 32 Kohlenstoffatomen, Arylreste, Vinylresten und Fluoralkylresten mit 3 bis 18 Kohlenstoffatomen, so dass das Polymer 0.0002 bis 3 Gew.-% Vinyl enthält und c einen Wert hat, dass die Viskosität des Polymers von 100 bis 1 000000 mPa. s bei 25°C variiert.
B) Polymethylhydrogensiloxane der allgemeinen Formel worin
   a eine ganze Zahl zwischen 1 und 120,
   b eine ganze Zahl zwischen 0 und 140 und
   X eine Methylgruppe oder Wasserstoff bedeutet.
C) Vinylmonomere, für die beispielhaft aufgeführt seien:
   Olefine wie Ethylen, Propylen, Isobutylen, Vinylester aliphatischer oder aromatischer Carbonsäuren, vorzugsweise Vinylacetat, Vinylpropionat, a,ß-ungesättigte Mono- oder Dicarbonsäuren und ihre Derivate, erwähnt seien (Meth)acrylsäure, Methyl(meth)acrylat, Ethyl(meth)acrylat, Propyl- bzw. isopropyl(meth)acrylat, n-Butyl-, iso- oder tert.-Butyl(meth)acrylat, 2-Ethylhexyl(meth)acrylat, (Meth)acrylamidderivate, quaternisierte (Meth)Acrylamidderivate, (Meth)acrylnitril, Maleinsäureanhydrid, Maleinsäureamid, N-Alkyl-Maleinamide und -imide, Maleinsäure-halb- oder -diester, Vinylaromaten wie Styrol, a-Methylstyrol, 4-Chlorstyrol, Vinylchlorid, Vinylidenchlorid, Vinylidenfluorid, Tetrafluorethylen, Vinylether wie Ethylvinylether oder n-Butylvinylether; aus der Reihe der Allylverbindungen seien angeführt Alkylalkohol, Allylacetat, Isobutendiacetat, 2-Methylenpropandiol-1,3, Allylethylcarbonat, Allylphenylcarbonat. Falls die Vernetzung oder Erhöhung der Molekulargewichte der Vinylharzphase gewünscht wird, können mehrfach ungesättigte Vinylverbindungen oder Allylverbindungen eingesetzt werden. Erwähnt seien Divinylbenzol, (Meth)Acrylsäureester mehrwertiger Alkohole wie z. B. Ethylenglykoldimethacrylat, Diethylenglykoldiacrylat und Divinylether, ferner Triallylcyanurat, Triallylcitrat.

Die Mischungen aus Polymethylhydrogensiloxanen, vinylgruppenhaltigen Polysiloxanen und Vinylmonomeren werden unter Zusatz von Radikalbildnern und gegebenenfalls Molekulargewichtsreglern einer radikalischen Polymerisation unterzogen. Man erhält stabile Dispersionen, die aus einer Organopolysiloxankomponente und polymerisierten Einheiten eines oder mehrerer Vinylmonomerer bestehen und die über polymerisierte Einheiten der eingesetzten Vinylmonomeren querverbrückte Pfropfpolymere aus Organopolysiloxanen enthalten, wobei ein Teil der Si-H-Gruppen der Polymethylhydrogensiloxane durch Monoaddition der eingesetzten Vinylverbindungen modifiziert ist. Solchermassen hergestellte Pfropfpolymere sind, je nach Zusammensetzung, in Wasser löslich oder dispergierbar; auch bei hohem Silicongehalt lassen sich diese Polymeren durch relativ wenig Emulgatorzusätze leicht in Wasser emulgieren.

Die erfindungsgemäss verwendeten wasserlöslichen oder wasserdispergierbaren Organopolysiloxan-Pfropfpolymeren bestehen insbesondere aus:
1. 15 bis 95 Gew.-% eines Pfropfsubstrates, bestehend aus
   A. 5 bis 95 Gew.-% Vinylgruppen enthaltenden Diorganopolysiloxan und
   B. 5 bis 95 Gew.-% Methylhydrogenpolysiloxan und
2. 85 bis 5 Gew.-% polymerisierten Einheiten aus Vinylverbindungen,

wobei die Summe der Komponenten 1. und 2. stets 100% beträgt.

Vorzugsweise enthalten die erfindungsgemässen Polysiloxanzubereitungen ein Pfropfcopolymerisat aus
1. 40-90 Gew.-% eines Pfropfsubstrates bestehend aus
   a) 20-80 Gew.-% Vinylgruppen enthaltenden Diorganopolysiloxan
   b) 80-20 Gew.-% Polymethylhydrogensiloxan und
2. als zumindest teilweise aufgepfropfte Polymerphase 60 bis 10 Gew.-% polymerisierten Einheiten aus n-Butylacrylat

wobei die Summe der Komponenten stets 100 Gew.-% beträgt.

Die radikalische Polymerisation der Vinylmonomeren kann in an und für sich bekannter Weise mit Hilfe von Radikalbildnern, UV-Strahlen, a-, β- oder y-Strahlen oder thermisch ohne weitere Zusätze gestartet werden. Die strahlungsinitiierte Polymerisation wird vorzugsweise in Gegenwart von Sensibilisatoren durchgeführt, vgl. z.B. A.D. Jenkins, A. Ledwith, Reactivity, Mechanism and Structure in Polymer Chemistry, John Wiley + Son, London, New York, 1974, S. 465.

Um die radikalische Polymerisation der Vinylmonomeren zu starten, werden Radikalbildner in Mengen zwischen 0,001 bis 2, vorzugsweise 0,02 bis 0,8 Gew.-% bezogen auf die Gesamtmischung aus Organopolysiloxan, Radikalbildner und Vinylmonomeren eingesetzt. Als Radikalbildner seien beispielhaft aufgeführt Azo-Initiatoren wie Azobis-iso-buttersäurenitril (AIBN), Azoester, Azo-Iminoester oder Azo-N-Alkylamide, Peroxide wie di-tert.-Butylperoxid, di-Cumylperoxid, diBenzoylperoxid, Perester wie Amylperpivalat, tert.-Butylperpivalat, tert.-Butylperoctoat, tert.-Butylperbenzoat, tert.-Butylperneodecanoat, Percarbonate wie Cyclohexylpercarbonat oder Bisisopropylpercarbonat oder Hydroperoxide wie z.B. Cumylhydroperoxid, tert.-Butylhydroperoxid.

Geeignete Initiatoren sind ferner Benzpinakol, Benzpinakolderivate oder andere thermisch labile hochsubstituierte Ethanderivate.

Die Polymerisation kann ferner mit Hilfe von Redoxsystemen bei tieferen Temperaturen als den rein thermischen Zerfalltemperaturen der Radikalbildner entspricht, gestartet werden.

Als Redox-Initiatoren seien beispielhaft erwähnt Kombinationen aus Peroxiden und Aminen, wie z.B. Benzoylperoxid und Triethylamin, Trialkylborverbindungen und Sauerstoff, Hydroperoxide und Sulfinsäuren, Formaldehyd oder Aldosen oder Kombinationen mit niederwertigen Übergangsmetallsalzen und Schwefeldioxid/Peroxid-Redoxsysteme.

Die Polymerisationsreaktion kann kontinuierlich oder diskontinuierlich, drucklos oder bei Reaktionsdrucken bis z. B. 300 bar, vorzugsweise bis 15 bar, bei Reaktionstemperaturen zwischen -20°C und +250°C, vorzugsweise 70 bis 190°C, durchgeführt werden. Falls erwünscht, kann die Polymerisation auch in Gegenwart von Lösungsmitteln oder Verdünnungsmitteln durchgeführt werden, genannt seien Wasser, Alkohole, wie Methanol, Ethanol, tert.-Butanol, aliphatische oder aromatische Kohlenwasserstoffe, HalogenKohlenwasserstoffe wie Chlorbenzol oder fluorierte Verbindungen, Ether wie Dioxan oder Tetrahydrofuran, Ester wie z.B. Essigsäureethylester. Vorzugsweise wird die Polymerisation aber lösungsmittelfrei durchgeführt.

Falls gewünscht, kann die Polymerisationsreaktion in Gegenwart von Molekulargewichtsreglern durchgeführt werden. Als Regler seien aufgeführt Mercaptane, wie n- oder tert.-Dodecylmercaptan, Thioglykol, Thioglycerin oder Thioessigsäureester. Ferner schwefelfreie Molekulargewichtsregler wie Kohlenwasserstoffe, beispielhaft seien genannt Paraffinfraktionen wie z. B. Petrolether, Leicht- oder Waschbenzin, a-Olefine wie z. B. Propylen, Isobutylen, Buten-1, ferner Ketone wie z. B. Aceton, Methylethylketon oder Cyclohexanon, ferner Aldehyde wie z. B. Formaldehyd, Acetaldehyd, Propionaldehyd, Isobutyraldehyd oder Allylverbindungen wie z.B. Allylalkohol, Allylacetat, lsobutendiacetat oder Allylcarbonate. Für das Verfahren sind Enolether geeignet, die sich einerseits von aliphatischen oder cycloaliphatischen Aldehyden oder Ketonen und andererseits von Alkyl-, Cycloalkyl- oder Aralkylalkoholen ableiten. Die cycloaliphatischen Aldehyde oder Ketone können im Ring substituiert oder überbrückt sein und/ oder eine Doppelbindung enthalten. Beispielhaft seien Butyraldehyd, Valeraldehyd, Cyclohexylaldehyd, Cyclohexenylaldehyd, Bicyclo-[2,2,1]-hexenylaldehyd und Cyclohexanon genannt. Bevorzugt sind die cycloaliphatischen Aldehyde oder Ketone, die gegebenenfalls durch eine oder zwei C,-C,-Alkylgruppen, insbesondere durch Methylgruppen im Ring substituiert sind.

Geeignete Alkohole sind C₁-C₂₀-Alkanole, die gegebenenfalls verzweigt oder ungesättigt sein können, sowie C₅-C₁₀ Cycloalkanole und Cy-C_{zo}-Aralkylalkohole, deren Cycloalkyl- bzw. Arylgruppe gegebenenfalls durch niedere Alkylreste substituiert sein können. Als Beispiele seien Methanol, Ethanol, n-Propanol, Isobutanol, 2-Ethylhexanol, Cyclohexanol und Benzylalkohol genannt.

Die Herstellung von Enolethern ist ausführlich in der Literatur beschrieben, zum Beispiel in Houben-Weyl, Methoden der Organischen Chemie, Band VI/3. Seite 90, Georg Thieme Verlag, Stuttgart, 1965.

Die als Molekulargewichtsregler verwendeten Enolether werden in Mengen von 0,01-10 Gew.-%, vorzugsweise von 0,05-1 Gew.-%, bezogen auf die Summe der Monomeren, eingesetzt. Die Zugabe der Enolether während der Polymerisation kann zu jedem beliebigen Zeitpunkt erfolgen, vorzugsweise wird der als Regler verwendete Enolether zu Beginn der Polymerisation zugesetzt. Als Telogene kommen ferner in Frage Halogenkohlenwasserstoffe wie Methylenchlorid, Tetrachlorethan, Dibromethan usw. Wie zu erwarten, lassen sich mit Hilfe derartiger Regler die Viskositäten der Dispersionen steuern.

Die Herstellung der Pfropfpolymerisate kann in der Weise erfolgen, dass Mischungen aus einem endständig Vinyl-funktionellen Organopolysiloxan, einem Methylhydrogenpolysiloxan und einem oder mehrerer Vinylmonomerer in Gegenwart eines Radikalbildners auf eine, die Polymerisation auslösende, Reaktionstemperatur gebracht werden. Falls gewünscht, können auch Mischungen aus endständig vinylfunktionellen und nichtfunktionellen Organopolysiloxanen in die Reaktionsmischung eingetragen werden. Die Polymerisation kann nach kontinuierlichem oder diskontinuierlichem Verfahren durchgeführt werden. Im Prinzip ist die Reihenfolge der Zugabe der zur Reaktion zu bringenden Komponenten beliebig, die besten Resultate werden aber erzielt, wenn Mischungen aus Vinylsiloxan- und Hydrogensiloxan und Vinylmonomeren gleichzeitig bei der Durchführung der Polymerisationsreaktion eingesetzt werden.

Die Umsetzung der eingesetzten Monomeren wird vom gewählten Polymerisationsverfahren und den Reaktionsbedingungen bestimmt. Bei der diskontinuierlichen Polymerisationsweise werden möglichst hohe Umsätze angestrebt, so dass mindestens 80% der eingesetzten Monomeren, vorzugsweise aber mehr als 90% umgesetzt werden. Die Entfernung der Restmonomeren erfolgt nach bekannten Verfahren destillativ bei Normaldruck oder unter vermindertem Druck. Die nach der Aufarbeitung in den Dispersionen noch effektiv gefundenen Restmonomergehalte sind vernachlässigbar gering, sie liegen im allgemeinen unter 1 000 ppm, vorzugsweise unter 100 ppm.

Im Verlaufe der radikalischen Pfropfreaktion findet neben der Polymerisation und Pfropfpolymerisation der Vinylmonomeren auch eine Monoaddition der Vinylmonomeren an die Si-H-Funktion der Methyl-H-Siloxane statt, etwa nach folgendem Reaktionsschema:

Durch diese Monoaddition wird die Polarität und Hydrophobie der Polysiloxankette verändert und die Wechselwirkung mit dem textilen Substrat verbessert.

Die erfindungsgemässen Silicon-Vinylpolymer!- sate sind besonders geeignet für die Beschichtung und die Ausrüstung von natürlichen oder synthetischen Fasern, Fäden oder textilen Flächengebilden. Sie verleihen textilen Gegenständen sowohl den für Silicon charakteristischen voluminösen weichen Griff als auch eine permanente Elastizität und Rückstellvermögen.

Die erfindungsgemässen Silicon-Vinyl-Polymerisate besitzen ein gegenüber reinen Siliconen entsprechender Viskosität vergleichsweise günstigeres Emulgierverhalten.

Sie lassen sich relativ leicht mit Hilfe der bekannten Emulgatoren und Emulgiertechniken in stabile Emulsionen überführen.

Die verwendeten Emulgatoren bestehen zweckmässigerweise aus einer Mischung einer hydrophilen und einer hydrophoben Komponente. Geeignete Verbindungen sind z.B. Fettsäureester mehrwertiger Alkohole, wie z.B. Stearinsäureester von Glykolen, Glycerin oder Sorbit, sowie höhere Fettalkohole oder die Anlagerungsprodukte von Ethylenoxid an diese Fettalkohole, Fettsäuren oder ähnliche Verbindungen mit aktivem Wasserstoffatom. Geeignet sind aber auch anionaktive Emulgatoren wie Natriumlaurylsulfat oder Natriumdodecylbenzolsulfonat oder auch kationaktive Emulgatoren wie quaternäre Ammoniumverbindungen.

Die Aufbringung der erfindungsgemässen Silicon-Vinyl-Copolymere auf das zu behandelnde Substrat erfolgt nach den bekannten Methoden beispielsweise durch Foulardieren, Trocknen und Kondensieren, durch Sprühen oder Pflatschen.

Nach dem Auftragen der erfindungsgemässen wässrigen Siliconpfropfpolymerdispersion auf das textile Substrat, kann thermisch oder katalytisch eine Vernetzung der Siliconpfropfpolymerkomponente, gegebenenfalls unter Zusatz weiterer reaktiver Siliconderivate wie z.B. Polymethylhydrogensiloxanen erfolgen. Die rein thermische Vernetzung erfolgt bei Temperaturen ab etwa 120°C. Die katalytisch aktivierte Vernetzung kann bereits bei Raumtemperatur erfolgen. Als Katalysatoren kommen die bekannten Systeme wie Platin oder Platinverbindungen, Organozinnverbindungen aber auch Peroxide oder andere Radikalstarter in Frage. Mit Erfolg kann auch eine UV-Strahlen aktivierte Vernetzung durchgeführt werden. Durch die Vernetzung wird die Lösungsmittel- und Waschbeständigkeit der Ausrüstung verbessert. Bei der katalytischen Vernetzung empfiehlt es sich, entsprechende Inhibitoren, wie z.B. Acetylenalkohole, insbesondere Methylentinol, einzusetzen.

Die folgenden Beispiele sollen die Erfindung näher erläutern, ohne sie in ihrem Umfang einzuschränken.

Wenn nichts anderes vermerkt, sind Mengenangaben als Gewichtsteile bzw. Gewichtsprozente zu verstehen.

Herstellung der Ausgangssubstanzen: Die Herstellung der Polydiorganosiloxane erfolgt in an sich bekannter Weise (vgl. W. Noll, «Chemie und Technologie der Silicone», Verlag Chemie, Weinheim/Bergstrasse, 2. Aufl., 1968, Kap. 5, S. 162 ff.).

Die in den Beispielen aufgeführten Siloxane sind wie folgt gekennzeichnet:

### Beispiel 1

In einem 40 I-Autoklaven mit Rückflusskühler werden 10,5 kg eines Polysiloxans B, 9 kg eines Polysiloxans C vorgelegt und unter Stickstoffüberleitung auf 110°C erwärmt. Dann werden gleichzeitig 2 Lösungen innerhalb von 5 Stunden hinzugegeben:

Der Ansatz wird 1 Stunde nachgerührt und dann werden die flüchtigen Anteile destillativ entfernt.

Viskosität bei 25°C: 12000 mPas.

### Zusammensetzung:

### Beispiel 2

In einem 6 I-Rührkessel werden unter Schutzgas 3 kg Polysiloxan B, 150 g Polysiloxan C auf 100°C erwärmt. Dann wird eine Lösung aus
1,75 g kg n-Butylacrylat
15 g Tetrahydrobenzaldehydbenzylenolether 7,5 g t-Butylperpivalat
   in 5 Stunden hinzugepumpt. Man rührt 1 Stunde nach und zieht die flüchtigen Anteile im Vakuum ab. Das Endprodukt hat bei 25°C eine Viskosität von 40 mPa - s und folgenden Zusammensetzung:

### Beispiel 3

In einem 6 I-Rührkessel werden unter Stickstoff 1500 g Polysiloxan B, 750 g Polysiloxan D, 750 g Polysiloxan C, 1 g Tetrahydrobenzaldehydenolether auf 150°C aufgeheizt. Dann werden zwei Lösungen gleichzeitig innerhalb von 4 Stunden hinzugegeben:

Der Ansatz wird 1 Stunde bei 150°C nachgerührt, sodann evakuiert und praktisch vollständig von nicht umgesetzten Monomeren befreit. Das erhaltene Pfropfpolymerisat weist eine Viskosität von 1500 mPas bei 25°C auf und weist eine Zusammensetzung auf, die einem 88%igen Monomerumsatz entspricht.

### Beispiel 4, 5

In einen 6 I-Rührkessel werden unter Stickstoff die unter Vorlage angegebenen Komponenten eingefüllt und auf 110°C erwärmt. Innerhalb von 3 Stunden wird die Monomer-Initiatorlösung hinzugegeben und dann 1 Stunde nachgerührt. Nach Abziehen der flüchtigen Anteile im Vakuum wird abgekühlt.

### Beispiel 6

In einem 6 I-Stahlautoklaven werden 900 g Polysiloxan C und 600 g Polysiloxan B, 2,5 g di-tert.-Butylperoxid und 450 g Vinylidenfluorid vorgelegt. Der Ansatz wird auf 125°C erwärmt und 30 Minuten bei 125°C gerührt. Dann werden Lösung 1 und 2 innerhalb von 3 Stunden hinzugegeben.

Der Ansatz wird 1 Stunde bei 125°C nachgerührt, vorsichtig entspannt und evakuiert. Die flüchtigen Anteile werden abgezogen. Das Pfropfpolymerisat enthält
45 Gew.-% polymerisierte Einheiten aus Vinyli-. denfluorid
22 Gew.-% Einheiten aus Polysiloxan B
33 Gew.-% Einheiten aus Polysiloxan C

### Beispiel 7

Zu 40,0 kg Pfropfcopolymerisat des Beispiels 1 werden unter Rühren 1,4 kg eines mit 50 Mol Ethylenoxid umgesetzten Oleylalkohols und 1,2 kg eines mit 6 Mol Ethylenoxid umgesetzten Tridecylalkohols gegeben. Die Mischung wird auf 60°C erwärmt und unter Rühren werden 57,4 kg entionisiertes Wasser eingearbeitet. Man erhält eine homogene und stabile Emulsion des Pfropfcopolymers. Gegebenenfalls kann zur feineren Verteilung mittels einer Hochdruckhomogenisiermaschine (z.B. Alfa-Laval, Typ SH 20) in einem oder mehreren Gängen bei 200 bar homogenisiert werden.

### Beispiele 8 bis 9

In gleicher Verfahrensweise, wie in Beispiel 4 und 7 erläutert, erhält man Emulsionen aus den Copolymerisaten in folgenden Zusammensetzungen:

Zum Vergleich werden Muster der Baumwoll-Hemdenpopeline mit dem erfindungsgemässen Pfropfcopolymerisat wie folgt ausgerüstet:

Die Applikation erfolgt in der wie vorher beschriebenen Weise.

### Beispiel 10-15

### (Ausrüstung von Baumwoll-Hemdenpopeline)

Zur Verbesserung des «wash and wear»-Verhaltens von Baumwoll-Hemdenpopeline werden die Materialien mit Kunstharzen ausgerüstet, z. B. mit Dimethyldihydroxyethylenharnstoff (= DMDHEU). Hierdurch wird einerseits das Entknitterungsverhalten, trocken und nass, deutlich verbessert, zum anderen der Griff, die Reissfestigkeit, die Einreissfestigkeit, die Scheuerfestigkeit und die Vernähbarkeit verschlechtert. Um diese Nachteile zu kompensieren, werden Acrylatdispersionen und Weichmachungsmittel auf Basis von Fettsäureamiden und/oder Siliconen der Ausrüstungsflotte zugesetzt.

### Beispiel: 20-80 g/I Acrylatdispersion 15-30 g/I Weichmachungsmittel

Die Applikation erfolgt durch Tauchen (Flottenaufnahme 70-100% vom Warengewicht), Abquetschen und anschliessendes Trocknen. Hieran schliesst sich ein Kalandrier- und Kondensationsschritt bei 140-160 °C während 4 bis 6 Minuten an.

Im Vergleich zum Beispiel 11 bleibt beim erfindungsgemässen Beispiel 15 auch nach 5 Wäschen bei 60°C der vorteilhafte Griff, Reissfestigkeit und Knitterwinkel praktisch unverändert erhalten, während Beispiel 11 nach 5 Wäschen unter gleichen Bedingungen deutliche Verschlechterungen im Griff (rauh, leer) und deutliche Verminderung von Reissfestigkeit und Knitterwinkel aufweist.

### Beispiel 16

### Auswirkung von Co-Rundwirkware.

Eine in Längsrichtung strukturierte 100%ige Co-Rundwirkware (100 kg) wird auf einer Düsenfärbemaschine mit Reaktivfarbstoffen gefärbt, mehrmals heiss und kalt gespült und bei Kochtemperatur geseift; so dass alle unfixierten Farbstoffanteile entfernt sind.

Das letzte Spülbad verbleibt in der Maschine. Hierzu werden 2 kg des erfindungsgemässen Pfropfcopolymerisates des Beispiels 4 (entspricht 2% v.WG.) über ein Ansatzgefäss gegeben. Der pH-Wert der Spülflotte wurde vorher mit Essigsäure auf 6.0 eingestellt.

Das Behandlungsbad wird bei laufender Ware mit je 1 °C/min. auf 35°C aufgeheizt. Nach Erreichen der Endtemperatur verbleibt die Ware 15 min. in der Ausrüstungsflotte.

Danach wird die Flotte abgelassen, die Ware dem Färbeapparat entnommen und bei 125°C kontinuierlich getrocknet. Der Griff der behandelten Ware ist voll, weich und oberflächenglatt.

### Messung der Elastizität:

Die Prüfung dient zur Ermittlung der Dehnung und des Rücksprungvermögens (Rückformvermögen) von textilen Flächengebilden unter bestimmter statischer Zugbelastung mit nachfolgender Entlastung.

Aus den zu prüfenden textilen Flächengebilden werden in Kett- und Schussrichtung, bei Gewirken in Längs- und Querrichtung, je 3 streifenförmige Proben von 300 mm Länge und 50 mm Breite entnommen.

Die Proben werden in einer oberen feststehenden und einer unteren beweglichen Einspannklemme so eingespannt, dass je 50 mm an der oberen und unteren Klemme überstehen. Von der 200 mm Einspannlänge werden die mittleren 100 mm als Messstrecke gekennzeichnet.

An der unteren Einspannklemme wird ein Gewicht befestigt, das zusammen mit dem Gewicht der Klemme eine Prüfkraft von 25 N (2,5 Kp) ergibt.

Nach einer Einwirkzeit von 30 Minuten wird die Längung des Prüflings gemessen und aus der Längenänderung die statische Dehnung in % berechnet.

Nach Abnahme des Gewichtes (mit der unteren Klemme) wird nach 30 Minuten erneut gemessen und aus der verbliebenen Längenänderung die bleibende Dehnung in % berechnet.

## Patentansprüche

1. Textilausrüstungsmittel, enthaltend ein Pfropfcopolymerisat bestehend aus
A. einem vinylgruppenhaltigen Diorganopolysiloxan
B. einem Organo-Hydrogen-Polysiloxan und
C. polymerisierten Einheiten aus ein- oder mehrfach olefinisch ungesättigten Verbindungen vom Vinyl-Typ,
wobei ein Teil der Organopolysiloxankomponenten (A) über polymerisierte Einheiten der eingesetzten Vinylmonomeren verknüpft ist und ein Teil der Si-H-Gruppen des Si-H-Organopolysiloxans (B) durch Monoaddition der eingesetzten Vinylverbindungen modifiziert ist.

2. Textilausrüstungsmittel gemäss Anspruch 1, enthaltend ein Pfropfcopolymerisat bestehend aus
1. 15-95 Gew.-% eines Pfropfsubstrates, enthaltend
A) 5-95 Gew.-% Vinylgruppen enthaltende Diorganopolysiloxane und
B) 5-95 Gew.-% Methyl-hydrogen-polysiloxan, wobei die Summe der Komponenten A und B 100% beträgt und
2. 85-5 Gew.-% polymerisierten Einheiten aus Vinylverbindungen, wobei die Summe der Komponenten 1 und 2 stets 100% beträgt.

3. Textilausrüstungsmittel gemäss einem der Ansprüche 1 oder 2, enthaltend ein Pfropfcopolymerisat bestehend aus
1. 40-90 Gew.-% eines Pfropfsubstrates, enthaltend
A) 20-80 Gew.-% Vinylgruppen enthaltende Diorganopolysiloxane
B) 80-20 Gew.-% Methyl-hydrogen-polysiloxan
und
2. 60-10 Gew.-% polymerisierten Einheiten aus n-ButyIacryIat,
wobei die Summe der Komponenten 1. A+B und 1.+2. stets 100 Gew.-% beträgt.

4. Textilausrüstungsmittel, gemäss einem der Ansprüche 1 bis 3, enthaltend
A. 40-90 Gew.-% Wasser
B. 5-59,9 Gew.-% Siloxanpfropfcopolymerisat und
C. 0,1-5 Gew.-% Emulgier- oder Dispergierhilfsmittel, sowie gegebenenfalls Vernetzungskatalysatoren und Inhibitoren.

5. Verfahren zur Ausrüstung von textilen Materialien, dadurch gekennzeichnet, dass man auf das textile Material ein Ausrüstungsmittel gemäss einem der Ansprüche 1 bis 4 aufbringt.

## Claims

1. Textile-finishing agent containing a graft copolymer consisting of
A. a vinyl-group-containing diorganopolysiloxane,
B. an organohydrogenpolysiloxane and
C. polymerised units of olefinically mono- or
polyunsaturated compounds of the vinyl type, some of the organopolysiloxane components (A) being linked via polymerised units of the vinyl monomers used and some of the Si-H groups of the Si-H organopolysiloxane (B) being modified by monoaddition of the vinyl compounds used.

2. Textile-finishing agent according to Claim 1, containing a graft copolymer consisting of
1. 15-95% by weight of a graft substrate, containing
A) 5-95% by weight of vinyl-group-containing diorganopolysiloxanes and
B) 5-95% by weight of methylhydrogenpolysiloxane, the sum of components A and B being 100% and
2. 85-5% by weight of polymerised units of vinyl compounds, the sum of components 1 and 2 always being 100%.

3. Textile-finishing agent according to one of Claims 1 or 2, containing a graft copolymer consisting of
1. 40-90% by weight of a graft substrate, containing
A) 20-80% by weight of vinyl-group-containing diorganopolysiloxanes and
B) 80-20% by weight of methylhydrogenpolysiloxane and
2. 60-10% by weight of polymerised units of n-butyl acrylate,
the sum of components 1. A + B and 1. + 2. always being 100% by weight.

4. Textile-finishing agent according to one of Claims 1 to 3, containing
A. 40-90% by weight of water,
B. 5-59.9% by weight of a siloxane graft copolymer and
C. 0.1-5% by weight of an emulsifying or dispersing auxiliary, and, if appropriate, crosslinking catalysts and inhibitors.

5. Process for finishing textile materials, characterised in that a finishing agent according to one of Claims 1 to 4 is applied to the textile material.

## Revendications

1. Produit d'apprêtage textile, contenant un copolymère greffé qui consiste en
A. un diorganopolysiloxanne contenant des groupes vinyle,
B. un organo-hydrogéno-polysiloxanne, et
C. des motifs polymérisés de composés à insatu- ration mono- ou poly-oléfinique du type vinylique,
une partie des composants organopolysiloxannes A) étant reliée par l'intermédiaire de motifs polymérisés des monomères vinyliques mis en oeuvre, et une partie des groupes Si-H du Si-H-organopo- lysiloxanne B) étant modifiée par mono-addition des composés vinyliques mis en oeuvre.

2. Produit d'apprêtage textile selon la revendication 1, contenant un copolymère greffé qui consiste en
1. 15 à 95% en poids d'un support de greffage contenant
A) 5 à 95% en poids de diorganopolysiloxan- nes contenant des groupes vinyle et
B) 5 à 95% en poids d'un méthyl-hydrogéno-polysiloxanne, la somme des composants A) et B) étant égale à 100% et
2. 85 à 5% en poids de motifs polymérisés de composés vinyliques, la somme des composants 1 et 2 étant toujours de 100%.

3. Produit d'apprêtage textile selon l'une des revendications 1 ou 2, contenant un copolymère greffé qui consiste en
1. 40 à 90% en poids d'un support de greffage contenant
A) 20 à 80% en poids de diorganopolysi- loxannes contenant des groupes vinyle,
B) 80 à 20% en poids d'un méthyl-hydrogéno-polysiloxanne
et

2. 60 à 10% en poids de motifs polymérisés d'acrylate de n-butyle, la somme des composants 1. A+B et 1.+2. étant toujours de 100% en poids.

4. Produit d'apprêtage textile selon l'une des revendications 1 à 3, contenant
A. 40 à 90% en poids d'eau,
B. 5 à 59,9% en poids de copolymère greffé de siloxanne et
C. 0,1 à 5% en poids d'agents émulsionnants ou de produits auxiliaires dispersants, et le cas échéant des catalyseurs de réticulation et des inhibiteurs.

5. Procédé pour l'apprêtage de matières textiles, caractérisé en ce que l'on applique sur la matière textile un produit d'apprêtage selon l'une des revendications 1 à 4.
